# FASCICULE DE BREVET EUROPEEN

(11) **EP 4 127 112 B1**
(45) Date de publication et mention de la délivrance du brevet: **21.08.2024**
(21) Numéro de dépôt: 21714206.6
(22) Date de dépôt: 29.03.2021
(51) Int. Cl.: C10M 141/08, C10N 10/06, C10N 30/06, C10N 30/00, C10N 40/25

(54) **COMPOSITION LUBRIFIANTE COMPRENANT UN COMPOSÉ 2,5-DIMERCAPTO-1,3,4-THIADIAZOLE ALKYL POLYCARBOXYLATE**
SCHMIERMITTELZUSAMMENSETZUNG MIT EINER 2,5-DIMERCAPTO-1,3,4-THIADIAZOLALKYLPOLYCARBOXYLATVERBINDUNG
LUBRICANT COMPOSITION COMPRISING A 2,5-DIMERCAPTO-1,3,4-THIADIAZOLE ALKYL POLYCARBOXYLATE COMPOUND

(30) Priorité: 01.04.2020 FR 2003253
(43) Date de publication de la demande: 08.02.2023
(73) Titulaire: TOTALENERGIES ONETECH, 92400 Courbevoie (FR)
(72) Inventeur: BOYER, Chantal, 69360 SOLAIZE (FR); THIEBAUT, Benoît, 69360 SOLAIZE (FR)
(74) Mandataire: Lavoix
(86) Numéro de dépôt international: PCT/EP2021/058073
(87) Numéro de publication internationale: WO 2021/198131

(56) Documents cités:
- FR-A1- 2 998 303
- JP-A- 2018 076 411
- US-A- 6 017 858
- US-A1- 2003 158 051
- US-B2- 9 550 952
- CHEMICALS VANDERBILT: "Ashless Antioxidant Antiwear/Antiscuff", 26 March 2018 (2018-03-26), XP055759681, Retrieved from the Internet <URL:https://www.vanderbiltchemicals.com/public/assets/uploads/documents/technical/TDS_VANLUBE_871_Web.pdf> [retrieved on 20201214]

## Description

L'invention concerne le domaine des compositions lubrifiantes, en particulier les propriétés d'économie de carburant dites *fuel economy* (*FE* ou *fuel eco*) des compositions lubrifiantes. Plus précisément, l'invention concerne une composition d'additifs permettant de maintenir dans le temps les propriétés de *fuel economy* d'une composition lubrifiante (FE rétention ou *fuel eco rétention*)*.* L'invention concerne également l'utilisation dans une composition lubrifiante d'une composition d'additifs selon l'invention ainsi que la composition lubrifiante résultante.

Les développements des moteurs et les performances des compositions lubrifiantes pour moteur sont indissociablement liés. Plus les moteurs ont une conception complexe, plus le rendement et l'optimisation de la consommation de carburant sont élevés et plus les performances de la composition lubrifiante doivent être améliorées.

Les conditions d'utilisation des moteurs à essence et des moteurs diesel incluent aussi bien des parcours extrêmement courts que de longs trajets. En effet, 80 % des trajets des voitures d'Europe occidentale sont inférieurs à 12 kilomètres alors que des véhicules parcourent des kilométrages annuels allant jusqu'à 300 000 km.

Les intervalles de vidange sont également très variables, de 5 000 km pour certains petits moteurs diesel, ils peuvent aller jusqu'à 100 000 km sur des moteurs diesel de véhicules utilitaires modernes.

Les compositions lubrifiantes pour véhicules à moteur doivent être adaptables à toutes ces conditions d'utilisations et ainsi doivent posséder des propriétés et des performances améliorées.

Les compositions lubrifiantes pour moteur doivent remplir de nombreux objectifs.

La lubrification des pièces glissant les unes sur les autres joue un rôle déterminant, en particulier pour réduire le frottement entre ces pièces et par conséquent l'usure de celles-ci, permettant notamment des économies de carburant.

Une exigence essentielle des compositions lubrifiantes pour moteur concerne les aspects liés à l'environnement. Il est en effet devenu essentiel de réduire la consommation de carburant dans le but de réduire les émissions de CO₂.

La nature des compositions lubrifiantes pour moteur pour automobiles a une influence sur la consommation de carburant. Les compositions lubrifiantes pour moteur automobiles permettant des économies de carburant sont souvent désignées *fuel eco* (FE), en terminologie anglo-saxonne.

L'amélioration du niveau de performances *fuel eco* est constamment recherchée dans la formulation des lubrifiants pour automobile.

US 6 017 858 A décrit une composition d'additifs pour huile lubrifiante comprenant au moins un composé organomolybdène (e.g., Molyvan 855) et au moins un composé organique soufré (e.g., Vanlube 871).

Toutefois, cette amélioration du niveau de performances n'est pas suffisante. Elle doit s'accompagner du maintien ou de la conservation dans le temps de ce niveau de performances *fuel eco* obtenues par la mise en oeuvre des compositions lubrifiantes.

Lors de l'utilisation d'une composition lubrifiante dans un moteur entraînant un vieillissement de celle-ci, les performances *fuel eco* doivent être maintenues autant que possible. En effet, une diminution de ces performances *fuel eco* en réduit d'autant les bénéfices. Ainsi, outre le besoin d'atteindre un niveau élevé de performances *fuel eco,* il est important de pouvoir maintenir ou conserver ce niveau de performances *fuel eco* d'une composition lubrifiante dans le temps, par exemple entre deux intervalles de vidange ou après un certain nombre de kilomètres parcourus.

En particulier, il est important de pouvoir disposer de compositions lubrifiantes permettant de conserver un bon niveau d'économie de carburant d'un moteur, en particulier d'un moteur de véhicule.

Il est connu d'ajouter aux compositions lubrifiantes des modificateurs de frottement tels que des composés organomolybdène pour faire baisser le coefficient de frottement. L'ajout de tels composés permet notamment des économies de carburant et confère au lubrifiant des propriétés FE. Parmi les modificateurs de frottement utilisés, le MoDTC (molybdène dithiocarbamate) est l'un des additifs les plus efficaces pour faire baisser le coefficient de frottement et par conséquent obtenir des économies de carburant.

Lors du fonctionnement du moteur, le composé organomolybdène tel que le MoDTC forme deux composés le MoS₂ (bisulfure de molybdène lamellaire) qui permet la réduction du frottement et le trioxyde de molybdène (MoO₃) qui tend à augmenter l'usure.

Le Molybdène formant une partie du composé organomolybdène s'oxyde ce qui est responsable de la perte de performance du composé organomolybdène dans le temps et donc une perte de performance du *Fuel Eco* de la composition lubrifiante (et donc de l'économie de carburant) dans le temps.

Pour remédier à ce problème, il est possible de mettre en oeuvre des modificateurs de frottement organique qui sont cependant moins efficaces. Il a également été envisagé une augmentation de la quantité de composé organomolybdène. Une teneur élevée en élément molybdène représente toutefois un surcoût considérable de formulation. Par ailleurs, à une teneur élevée, typiquement supérieure à 1 500 ppm, les compositions lubrifiantes ne sont plus stables, ces problèmes de stabilité se traduisant par un risque élevé d'encrassement du moteur et/ou de la corrosion du moteur, notamment des moteurs en cuivre.

Il existe donc un besoin de disposer de compositions lubrifiantes pour moteur, notamment pour moteur de véhicule, qui permettent d'apporter une solution à tout ou partie des problèmes des compositions lubrifiantes de l'état de la technique.

Un objectif de la présente invention est de fournir une composition lubrifiante ayant des propriétés de *Fuel Eco* prolongées dans le temps et par conséquent de maintenir une réduction de consommation de carburant dans le temps.

Un autre objectif de la présente invention est de fournir une composition lubrifiante permettant le maintien d'un bas coefficient de frottement dans le temps.

Un autre objectif encore de la présente invention est de fournir une solution à la diminution de l'efficacité du composé organomolybdène dans le temps.

Un autre objectif encore de la présente invention est de proposer un composé permettant de protéger le composé organomolybdène d'une composition lubrifiante de sa dégradation au cours du temps, notamment par oxydation.

D'autres objectifs encore apparaîtront à la lecture de la description de l'invention qui suit.

### Résumé de l'invention

L'invention concerne tout d'abord une composition d'additifs telle que définie dans les revendications annexées, pour huile lubrifiante comprenant :
- au moins un composé organomolybdène, et
- au moins un composé 2,5-dimercapto-1 ,3,4-thiadiazole alkyl (poly)carboxylate.

L'invention concerne également une composition lubrifiante telle que définie dans les revendications annexées, comprenant :
- au moins une huile de base, et
- au moins une composition d'additifs telle que définie ci-dessus et de manière détaillée ci-dessous.

L'invention concerne enfin l'utilisation telle que définie dans les revendications annexées, d'un composé 2,5-dimercapto-1,3,4-thiadiazole alkyl (poly)carboxylate dans une composition lubrifiante comprenant au moins une huile de base et au moins un composé organomolybdène, de préférence choisi parmi les composés organomolybdène dinucléaires.

De préférence, le composé 2,5-dimercapto-1,3,4-thiadiazole alkyl (poly)carboxylate est utilisé pour maintenir dans le temps les économies de carburant d'un moteur à combustion interne.

Selon l'invention, le ratio massique entre le composé organomolybdène et le composé 2,5-dimercapto-1,3,4-thiadiazole alkyl (poly)carboxylate va de 1 :10 à 10 :1, plus préférentiellement de 1 :5 à 5 :1.

Selon l'invention, le composé organomolybdène est choisi parmi les composés organomolybdène dinucléaires, de préférence parmi les dithiocarbamates de molybdène.

Selon l'invention, le composé 2,5-dimercapto-1,3,4-thiadiazole alkyl (poly)carboxylate est choisi parmi les composés de formule (IV) suivante : dans laquelle R' représente un groupement alkyle en C₁-C₃₄ substitué par au moins un groupement carboxylate d'alkyle en C₁-C₃₄, de préférence au moins deux groupements carboxylate d'alkyle en C₁-C₃₄.

De préférence, le groupement R' est un groupement alkyle en C₁-C₃₀, de préférence en C₁-C₂₀, plus préférentiellement en C₁-C₁₀, typiquement en C₁-C₅, par exemple est un groupement éthyle.

De préférence, le ou les groupement(s) carboxylate d'alkyle sont choisi, de manière indépendante, parmi les groupements carboxylate d'alkyle en C₁-C₃₀, de préférence en C₁-C₂₀, plus préférentiellement en C₁-C₁₀, par exemple est un groupement 2-éthylhexyl.

Plus avantageusement, le composé 2,5-dimercapto-1,3,4-thiadiazole alkyl (poly)carboxylate répond à la formule (V) suivante :

De préférence, la composition lubrifiante comprend de 50% à 99 ,5% en masse d'huile de base, par rapport à la masse totale de la composition lubrifiante.

De préférence, la teneur en élément molybdène dans la composition lubrifiante va de 50 à 1 500 ppm en masse, de préférence de 100 à 1 000 ppm en masse, par rapport à la masse totale de la composition lubrifiante.

De préférence, la composition lubrifiante comprend de 0,2% à 1,0% en masse de composé 2,5-dimercapto-1,3,4-thiadiazole, alkyl (poly)carboxylate, de préférence 0,2 à 0,9% en masse, par exemple 0,5% en masse, par rapport à la masse totale de la composition lubrifiante.

Avantageusement, la composition lubrifiante présente une teneur en soufre allant de 0,01 % à 5% en masse, de préférence de 0,1 % à 2% en masse, plus préférentiellement de 0,1% à 0,5% en masse, par rapport à la masse totale de la composition.

Sans vouloir être lié par une quelconque théorie, le composé 2,5-dimercapto-1,3,4-thiadiazole alkyl (poly)carboxylate est plus stable thermiquement que les autres composés soufrés utilisés dans les compositions lubrifiantes comme par exemple un composé polysulfure ou un composé phospho-soufré. Ainsi, la présence du composé 2,5-dimercapto-1,3,4-thiadiazole alkyl (poly)carboxylate dans une composition lubrifiante comprenant un composé organomolybdène, comme par exemple le dithiocarbamate de molybdène, également appelé MoDTC, permet de réduire l'oxydation du molybdène voire de protéger le molybdène de l'oxydation et de promouvoir la sulfuration du composé organomolybdène et des sous-produits sulfurés du molybdène et donc de maintenir dans le temps, les propriétés du composé organomolybdène, comme par exemple le MoDTC.

Sans vouloir être lié par une quelconque théorie, la combinaison d'un composé 2,5-dimercapto-1,3,4-thiadiazole alkyl (poly)carboxylate avec un composé organomolybdène, comme par exemple le MoDTC, permet un maintien du coefficient de frottement bas dans le temps, un maintien des propriétés FE du lubrifiant dans le temps et ainsi une économie de carburant dans le temps.

### Description détaillée de l'invention

L'invention concerne une composition d'additifs telle que définie dans les revendications annexées, pour huile lubrifiante comprenant :
- au moins un composé organomolybdène, et
- au moins un composé 2,5-dimercapto-1,3,4-thiadiazole alkyl (poly)carboxylate.

L'invention a également pour objet une composition lubrifiante telle que définie dans les revendications annexées, comprenant :
- au moins une huile de base,
- au moins un composé organomolybdène, et
- au moins un composé 2,5-dimercapto-1,3,4-thiadiazole alkyl (poly)carboxylate.

### Le composé organomolybdène

Par composé organomolybdène selon l'invention on entend désigner tout composé organomolybdène dinucléaire liposoluble.

Le composé organomolybdène selon la présente invention, peut être choisi parmi les complexes organiques du molybdène comprenant au moins deux éléments chimiques molybdène (Mo), et au moins un ligand tel qu'un ligand carboxylate, un ligand ester, un ligand amide, un ligand dithiophosphate, un ligand dithiocarbamate.

Par exemple, les complexes organiques du molybdène avec des carboxylates, des esters, des amides peuvent être obtenus par réaction d'oxyde de molybdène ou de molybdates d'ammonium avec des corps gras, glycérides, acides gras ou dérivés d'acides gras (esters, amines, amides, ...).

Au sens de l'invention, les ligands carboxylates, les ligands esters et les ligands amides sont exempts de soufre et de phosphore.

Un composé organomolybdène est choisi parmi les complexes du molybdène avec des ligands amide, principalement préparés par réaction d'une source de molybdène, qui peut être par exemple le trioxyde de molybdène, et d'un dérivé d'amine, et d'acides gras comprenant par exemple de 4 à 36 atomes de carbone tels que par exemple les acides gras contenus dans les huiles végétales ou animales.

La synthèse de tels composés est par exemple décrite dans les brevets US4889647, EP0546357, US5412130 ou EP1770153.

Selon l'invention, le composé organomolybdène est choisi parmi les composés organomolydbène dinucléaires.

Par « composé organomolybdène dinucléaire », on entend au sens de l'invention des composés organomolybdène dont le noyau présente deux atomes de molybdène. On parle également de composés organomolydbène dimériques.

Dans un mode de réalisation non couvert par l'invention, le composé organomolybdène est choisi parmi les complexes organiques du molybdène avec des ligands amide obtenus par réaction :
(i) d'un corps gras de type mono, di ou tri glycéride, ou acide gras,
(ii) d'une source aminée de formule (A) : Dans laquelle :
   - X¹ représente un atome d'oxygène ou un atome d'azote,
   - X² représente un atome d'oxygène ou un atome d'azote,
   - n ou m représente 1 lorsque respectivement X¹ ou X² représente un atome d'oxygène,
   - n ou m représente 2 lorsque respectivement X¹ ou X² représente un atome d'azote,
(iii) et d'une source de molybdène choisie parmi le trioxyde de molybdène ou les molybdates, préférentiellement le molybdate d'ammonium.

Le composé organomolybdène peut comprendre de 0,1 à 30% en poids, de préférence de 0,1 à 20%, plus préférentiellement de 2 à 8,5% en poids de molybdène par rapport au poids total du complexe organomolybdène.

Un composé organomolybdène non couvert par l'invention, comprend au moins un complexe organique du molybdène de formule (I) ou (II), seul ou en mélange : dans laquelle :
X¹ représente un atome d'oxygène ou un atome d'azote ;
X² représente un atome d'oxygène ou un atome d'azote ;
n représente 1 lorsque X¹ représente un atome d'oxygène et m représente 1 lorsque X² représente un atome d'oxygène ;
n représente 2 lorsque X¹ représente un atome d'azote et m représente 2 lorsque X² représente un atome d'azote ;
R₁ représente un groupement alkyle linéaire ou ramifié, saturé ou insaturé, comprenant de 4 à 36 atomes de carbone, préférentiellement de 4 à 20 atomes de carbone, avantageusement de 6 à 18 atomes de carbone ; dans laquelle :
   X¹ représente un atome d'oxygène ou un atome d'azote ;
   X² représente un atome d'oxygène ou un atome d'azote ;
   n représente 1 lorsque X¹ représente un atome d'oxygène et m représente 1 lorsque X² représente un atome d'oxygène ;
   n représente 2 lorsque X¹ représente un atome d'azote et m représente 2 lorsque X² représente un atome d'azote ;
   R₁ représente un groupement alkyle linéaire ou ramifié, saturé ou insaturé, comprenant de 4 à 36 atomes de carbone, préférentiellement de 4 à 20 atomes de carbone, avantageusement de 6 à 18 atomes de carbone ;
   R₂ représente un groupement alkyle linéaire ou ramifié, saturé ou insaturé, comprenant de 4 à 36 atomes de carbone, préférentiellement de 4 à 20 atomes de carbone, avantageusement de 6 à 18 atomes de carbone.

Le complexe organique du molybdène de formule (I) ou (II) est préparé par réaction :
(i) d'un corps gras de type mono, di ou tri glycéride, ou acide gras,
(ii) de diéthanolamine ou de 2-(2-aminoéthyl) aminoéthanol,
(iii) et d'une source de molybdène choisie parmi le trioxyde de molybdène ou les molybdates, préférentiellement le molybdate d'ammonium.

Le complexe organique du molybdène de formule (I) est constitué d'au moins un composé de formule (I-a) ou (I-b), seul ou en mélange : dans laquelle R₁ représente un groupement alkyle linéaire ou ramifié, saturé ou insaturé, comprenant de 4 à 36 atomes de carbone, préférentiellement de 4 à 20 atomes de carbone, avantageusement de 6 à 18 atomes de carbone, dans laquelle R₁ représente un groupement alkyle linéaire ou ramifié, saturé ou insaturé, comprenant de 4 à 36 atomes de carbone, préférentiellement de 4 à 20 atomes de carbone, avantageusement de 6 à 18 atomes de carbone.

Comme exemple de complexes de molybdène exempts de soufre non couvert par l'invention, on peut citer le Molyvan 855^{®} commercialisé par la société Vanderbilt.

Dans un autre mode de réalisation non couvert par l'invention, le composé organomolybdène est choisi parmi les complexes organiques du molybdène avec des ligands dithiophosphates ou les complexes organiques du molybdène avec des ligands dithiocarbamates.

Les complexes organiques du molybdène avec des ligands dithiophosphates sont également appelés les dithiophosphates de molybdène ou composés Mo-DTP et les complexes organiques du molybdène avec des ligands dithiocarbamates sont également appelés les dithiocarbamates de molybdène ou composés Mo-DTC.

Le composé organomolybdène est choisi parmi les dithiocarbamates de molybdène.

Les composés Mo-DTC sont des complexes formés d'un noyau métallique de molybdène lié à un ou plusieurs ligands, le ligand étant un groupement dithiocarbamate d'alkyles. Ces composés sont bien connus de l'homme du métier.

Le composé Mo-DTC peut comprendre de 1 à 40%, de préférence de 2 à 30%, plus préférentiellement de 3 à 28%, avantageusement de 4 à 15% en poids de molybdène, par rapport au poids total du composé Mo-DTC.

Le composé Mo-DTC peut comprendre de 1 à 40%, de préférence de 2 à 30%, plus préférentiellement de 3 à 28%, avantageusement de 4 à 15% en poids de soufre, par rapport au poids total du composé Mo-DTC.

Selon l'invention, le composé Mo-DTC est un composé Mo-DTC dimérique.

Comme exemples de composés Mo-DTC dimériques, on peut citer les composés et leurs procédés de préparation tels que décrits dans les documents EP 0757093, EP 0719851, EP 0743354 ou EP 1013749.

Les composés Mo-DTC dimériques correspondent généralement aux composés de formule (III) : dans laquelle :
R₃, R₄, R₅, R₆, identiques ou différents, représentent indépendamment un groupement hydrocarboné choisi parmi les groupements alkyle, alcényle, aryle, cycloalkyle ou cycloalcényle,
X₃, X₄, X₅ et X₆, identiques ou différents, représentent indépendamment un atome d'oxygène ou un atome de soufre.

Par groupement alkyle au sens de l'invention, on entend un groupement hydrocarboné, linéaire ou ramifié, comprenant de 1 à 24 atomes de carbone, de préférence de 4 à 18 atomes de carbone.

Dans un mode de réalisation de l'invention, le groupement alkyle est choisi dans le groupe formé par le méthyle, l'éthyle, le propyle, l'isopropyle, le n-butyle, l'iso-butyle, le tert-butyle, le n-pentyle, l'iso-pentyle, le néopentyle, l'hexyle, l'heptyle, l'octyle, le nonyle, le décyle, l'undécyle, le dodécyle, le tridécyle, l'isotridécyle, le tétradécyle, l'hexadécyle, le stéaryle, l'icosyle, le docosyle , le tétracosyle, le triacontyle, le 2-éthylhexyle, le 2-butyloctyle, le 2-butyldécyle, 2-hexyloctyle, 2-hexyldécyle, 2-octyldécyle, le 2-hexyldodécyle, le 2-octyldodécyle, le 2-décyltétradécyle, le 2-dodécylhexadécyle, le 2-hexadécyloctadécyle, le 2-tetradécyloctadécyle, le myristyle, le palmityle et le stéaryle.

Par groupement alcényle au sens de la présente invention, on entend un groupement hydrocarboné linéaire ou ramifié comprenant au moins une double liaison et comprenant de 2 à 24 atomes de carbone. Le groupement alcényle peut être choisi parmi le vinyle, l'allyle, le propényle, le butényle, l'isobutényle, le pentényle, l'isopentényle, l'hexényle, l'heptényle, l'octényle, le nonényle, le décényle, l'undécényle, le dodécényle, le tétradécényle et l'oléique.

Par groupement aryle au sens de la présente invention, on entend un hydrocarbure aromatique polycyclique ou un groupement aromatique, substitué ou non par un groupe alkyle. Le groupement aryle peut comprendre de 6 à 24 atomes de carbone.

Dans un mode de réalisation, le groupe aryle peut être choisi dans le groupe formé par le phényle, le toluyle, le xylyle, le cuményle, le mésityle, le benzyle, le phénéthyle, le styryle, le cinnamyle, le benzhydryle, le trityle, l'éthylphényle, le propylphényle, le butylphényle, le pentylphényle, le hexylphényl, le heptylphényle, le octylphényle, le nonylphényle, le decylphenyl, le undecylphenyl, le dodécylphényle, le phénylphényle, le benzylphényle, le phényle-styrène, p-cumylphényle et le naphtyle.

Par groupement cycloalkyle au sens de la présente invention, on entend un hydrocarbure polycyclique ou cyclique, substitué ou non par un groupe alkyle.

Par groupement cycloalcényle au sens de la présente invention, on entend un hydrocarbure polycyclique ou cyclique, substitué ou non par un groupe alkyle, et comprenant au moins une insaturation.

Les groupes cycloalkyle et les groupes cycloalcényle peuvent comprendre de 3 à 24 atomes de carbone.

Au sens de la présente invention, les groupes cycloalkyle et les groupes cycloalcényle peuvent être choisis, de façon non limitative, dans le groupe constitué par le cyclopentyle, le cyclohexyle, le cycloheptyle, le méthylcyclopentyle, le méthylcyclohexyle, le méthylcycloheptyle, le cyclopentényle, le cyclohexényle, le cycloheptényle, le méthylcyclopentenyle, le méthylcyclohexenyle.

Dans un mode de réalisation préféré de l'invention, R₃, R₄, R₅ et R₆, identiques ou différents, représentent indépendamment un groupement alkyle comprenant de 1 à 24 atomes de carbone, de préférence de 4 à 18 atomes de carbone ou un groupement alcényle comprenant de 2 à 24 atomes de carbone.

Dans un mode de réalisation de l'invention, X₃, X₄, X₅ et X₆ peuvent être identiques et peuvent représenter un atome de soufre.

Dans un autre mode de réalisation de l'invention, X₃, X₄, X₅ et X₆ peuvent être identiques et peuvent être un atome d'oxygène.

Dans un autre mode de réalisation de l'invention, X₃ et X₄ peuvent représenter un atome de soufre et X₅ et X₆ peuvent représenter un atome d'oxygène.

Dans un autre mode de réalisation de l'invention, X₃ et X₄ peuvent représenter un atome d'oxygène et X₅ et X₆ peuvent représenter un atome de soufre.

Dans un autre mode de réalisation de l'invention, le ratio en nombre d'atomes de soufre par rapport au nombre d'atomes d'oxygène (S/O) du composé Mo-DTC peut varier de (1/3) à (3/1).

Dans un autre mode de réalisation de l'invention, le composé Mo-DTC de formule (III) peut être choisi parmi un composé Mo-DTC symétrique, un composé Mo-DTC asymétrique et leur combinaison.

Par composé Mo-DTC symétrique selon l'invention, on entend un composé Mo-DTC de formule (III) dans laquelle les groupements R₃, R₄, R₅ et R₆ sont identiques. Par composé Mo-DTC asymétrique selon l'invention, on entend un composé Mo-DTC de formule (III) dans laquelle les groupements R₃ et R₄ sont identiques, les groupements R₅ et R₆ sont identiques et les groupements R₃ et R₄ sont différents des groupements R₅ et R₆.

Dans un mode de réalisation préféré de l'invention, le composé Mo-DTC est un mélange d'au moins un composé Mo-DTC symétrique et d'au moins un composé Mo-DTC asymétrique.

Dans un mode de réalisation de l'invention, R₃ et R₄, identiques, représentent un groupement alkyle comprenant de 5 à 15 atomes de carbone, de préférence de 8 à 13 atomes de carbone, et R₅ et R₆, identiques, représentent un groupement alkyle comprenant de 5 à 15 atomes de carbone, de préférence de 8 à 13 atomes de carbone, et les groupements R₃ et R₄ sont identiques ou différents des groupements R₅ et R₆.

Dans un autre mode de réalisation préféré de l'invention, R₃ et R₄, identiques, représentent un groupement alkyle comprenant de 6 à 10 atomes de carbone et R₅ et R₆, identiques, représentent un groupement alkyle comprenant de 10 à 15 atomes de carbone, et les groupements R₃ et R₄ sont différents des groupements R₅ et R₆.

Dans un autre mode de réalisation préféré de l'invention, R₃ et R₄, identiques, représentent un groupement alkyle comprenant de 10 à 15 atomes de carbone et R₅ et R₆, identiques, représentent un groupement alkyle comprenant de 6 à 10 atomes de carbone, et les groupements R₃ et R₄ sont différents des groupements R₅ et R₆.

Dans un autre mode de réalisation préféré de l'invention, R₃, R₄, R₅ et R₆, identiques, représentent un groupement alkyle comprenant de 5 à 15 atomes de carbone, de préférence de 8 à 13 atomes de carbone.

De manière avantageuse, le composé Mo-DTC est choisi parmi les composés de formule (III) dans laquelle :
- X₃ et X₄ représentent un atome d'oxygène,
- X₅ et X₆ représentent un atome de soufre,
- R₃ représente un groupement alkyle comprenant 8 atomes de carbone ou un groupement alkyle comprenant 13 atomes de carbone,
- R₄ représente un groupement alkyle comprenant 8 atomes de carbone ou un groupement alkyle comprenant 13 atomes de carbone,
- R₅ représente un groupement alkyle comprenant 8 atomes de carbone ou un groupement alkyle comprenant 13 atomes de carbone,
- R₆ représente un groupement alkyle comprenant 8 atomes de carbone ou un groupement alkyle comprenant 13 atomes de carbone.

Ainsi, de manière avantageuse, le composé Mo-DTC est choisi parmi les composés de formule (III-a) dans laquelle les groupements R₃, R₄, R₅ et R₆ sont tels que définis pour la formule (III).

De manière plus avantageuse, le composé Mo-DTC est un mélange :
- d'un composé Mo-DTC de formule (III-a) dans laquelle R₃, R₄, R₅ et R₆ représentent un groupement alkyle comprenant 8 atomes de carbone,
- d'un composé Mo-DTC de formule (III-a) dans laquelle R₃, R₄, R₅ et R₆ représentent un groupement alkyle comprenant 13 atomes de carbone, et/ou
- d'un composé Mo-DTC de formule (III-a) dans laquelle R₃, R₄ représentent un groupement alkyle comprenant 8 atomes de carbone et R₅ et R₆ représentent un groupement alkyle comprenant 13 atomes de carbone.

Comme exemples de composés Mo-DTC, dinucléaires on peut citer les produits Molyvan L^{®}. Molyvan 807^{®} ou Molyvan 822^{®} commercialisés par la société R.T Vanderbilt Compagny^{®} ou les produits Sakura-lube 200^{®}, Sakura-lube 165^{®}, Sakura-lube 525^{®} ou Sakura-lube 600^{®} commercialisés par la société Adeka.

De préférence, la composition lubrifiante selon l'invention comprend de 50 ppm à 1500 ppm en masse d'élément molybdbène, de préférence de 100 ppm à 1000 ppm en masse, par rapport à la masse totale de la composition lubrifiante.

### Le composé 2,5-dimercapto-1,3,4 thiadiazole alkyl (poly)carboxylate

Par « composé 2,5-dimercapto-1,3,4 thiadiazole alkyl (poly)carboxylate » on entend au sens de l'invention un composé de formule (IV) dérivé du 2,5-dimercapto-1,3,4 thiadiazole dont l'un des groupements thiol est substitué par un groupement alkyl (poly)carboxylate.

Par « groupement alkyl (poly)carboxylate » on entend au sens de l'invention un groupement alkyl substitué par un ou plusieurs groupement carboxylate. Lorsqu'il est substitué par un unique groupement carboxylate, on parle de « groupement alkyl carboxylate ». Lorsqu'il est substitué par au moins deux groupements carboxylate, on parle de « groupement alkyl polycarboxylate ».

Selon l'invention, le composé 2,5-dimercapto-1,3,4 thiadiazole alkyl (poly)carboxylate est choisi parmi les composés de formule (IV) suivante : dans laquelle R' représente un groupement alkyle, linéaire, branché ou cyclique, saturé ou insaturé, en C₁-C₃₄ substitué par au moins un groupement carboxylate d'alkyle en C₁-C₃₄.

De préférence, le groupement R' est choisi parmi les groupements alkyle en C₁-C₃₀, plus préférentiellement en C₁-C₂₀, encore plus préférentiellement en C₁-C₁₀, et avantageusement en C₁-C₅, substitués par au moins un groupement carboxylate d'alkyle en C₁-C₃₄.

Plus préférentiellement, le groupement R' est choisi parmi les groupements méthyle, éthyle, propyle, *n*-butyl, isobutyl, *tert*-butyl, *n*-pentyle, iso-pentyle et néopentyle, substitués par au moins un groupement carboxylate d'alkyle en C₁-C₃₄.

Avantageusement, le groupement R' est un groupement éthyle substitué par au moins un groupement carboxylate d'alkyle en C₁-C₃₄.

De préférence, le groupement carboxylate d'alkyle est choisi parmi les groupements carboxylate d'alkyle en C₁-C₃₀, plus préférentiellement en C₁-C₂₀, encore plus préférentiellement en C₅-C₁₀.

Le groupement alkyle du groupement carboxylate d'alkyle peut être linéaire, branché ou cyclique.

De préférence, le groupement alkyle du groupement carboxylate d'alkyle est choisi parmi les groupements alkyles ramifiés.

Avantageusement, le groupement carboxylate d'alkyle est un groupement carboxylate de 2-éthylhéxyl.

Selon un mode de réalisation, le groupement R' est substitué par au moins deux groupements carboxylates d'alkyle en C₁-C₃₄.

Les groupements carboxylate d'alkyle peuvent être identiques ou différents.

De préférence, selon ce mode de réalisation, les groupements carboxylate d'alkyle sont identiques.

Plus préférentiellement, les groupements carboxylate d'alkyles sont tous des groupements carboxylates de 2-éthylhéxyle.

Selon un mode de réalisation préféré, le composé 2,5-dimercapto-1 ,3,4 thiadiazole alkyl (poly)carboxylate répond à la formule (V) suivante :

De tels composés sont disponibles commercialement, notamment auprès de Vanderbilt sous la référence Vanlube^{®} 871 (N°CAS 126104-53-8).

Le composé organomolybdène et le composé 2,5-dimercapto-1,3,4-thiadiazole alkyl (poly)carboxylate sont présents dans la composition d'additifs selon l'invention selon un ratio massique allant de 1 :10 à 10 :1. plus préférentiellement de 1 : 5 à 5 : 1.

De préférence, la composition d'huile lubrifiante selon l'invention comprend de 0,2% à 1.0% en masse de composé 2,5-dimercapto-1,3,4-thiadiazole alkyl (poly)carboxylate, de préférence de 0,2 à 0,9% en masse, par exemple 0,5% en masse, par rapport à la masse totale de la composition lubrifiante.

### L'huile de base

L'huile de base utilisée dans les compositions lubrifiantes de l'invention peut être choisie parmi des huiles d'origine minérale ou synthétique appartenant aux groupes I à V selon les classes définies par la classification API (ou leurs équivalents selon la classification ATIEL (Tableau 1) ou leurs mélanges.

**Tableau 1**

| | Teneur en substances saturées | Teneur en soufre | Indice de viscosité (VI) |
|---|---|---|---|
| Groupe I | < 90 % | > 0,03 % | 80 ≤ VI < 120 |
| Huiles minérales | | | |
| Groupe II | ≥ 90 % | ≤ 0,03 % | 80 ≤ VI < 120 |
| Huiles hydrocraquées | | | |
| Groupe III | ≥ 90 % | ≤ 0,03 % | ≥ 120 |
| Huiles Hydro-isomérisées | | | |
| Groupe IV | Polyalphaolefines (PAO) | | |
| Groupe V | Esters et autres bases non inclues dans les groups I à IV | | |

Les huiles de base minérales de l'invention incluent tout type d'huile de base obtenue par distillation atmosphérique et sous vide de pétrole brute, suivi par des opérations de raffinage telle que l'extraction par solvant, désasphaltage, déparaffinage au solvant, hydrotraitement, hydrocraquage, hydro-isomérisation et hydrofinissage.

Des mélanges d'huiles synthétiques et minérales peuvent aussi être utilisés.

Les huiles de base des compositions lubrifiantes selon l'invention peuvent aussi être choisies parmi les huiles synthétiques, tels que certains esters d'acides carboxyliques et d'alcools, et les polyalphaoléfines. Les polyalphaoléfines utilsées en tant qu'huile de base sont par exemple obtenues à partir de monomères comprenant de 4 à 32 atomes de carbone, par exemple à partir d'octène ou décène, et pour lesquels la viscosité à 100°C est comprise entre 1,5 et 15 mm2.s-1 selon la norme ASTM D445. Leur masse molaire moyenne est généralement comprise entre 250 et 3000 selon la norme ASTM D5296.

De manière avantageuse, la composition lubrifiante selon l'invention comprend au moins 50 % en masse d'huiles de base, de préférence au moins 60 % en masse, plus préférentiellement au moins 70 % en masse, par rapport à la masse totale de la composition.

De manière plus particulièrement avantageuse, la composition lubrifiante selon l'invention comprend de 50 à 99,5% en masse d'huiles de base, de préférence de 70 à 99,5 % en masse d'huiles de base, par rapport à la masse totale de la composition.

### Additifs optionnels

De nombreux additifs optionnels peuvent également être présents dans les compositions lubrifiantes selon l'invention.

Les additifs préférés pour la composition lubrifiante selon l'invention sont choisis parmi les additifs détergents, les additifs modificateurs de frottement diffèrent des composés molybdène définis ci-dessus, des additifs extrême pression, des dispersants, des activateurs du point d'écoulement, des agents anti-mousse, des épaississants et leurs mélanges.

De préférence, les compositions lubrifiantes selon l'invention, comprennent au moins un additif extrême pression, ou un mélange.

Les additifs anti-usure et les additifs extrême pression protègent les frictions des surfaces en formant un film de protection adsorbé sur ses surfaces.

Il existe une grande variété d'additifs anti-usure. De préférence, pour les compositions lubrifiantes de l'invention, les additifs anti-usure sont choisis parmi les additifs comprenant du phosphore et du soufre tels que les métaux alkylthiophosphate, en particulier zinc alkylthiophosphate, et plus précisément le zinc dialkyldithiophosphate ou ZnDTP. Les composés préférés sont de formule Zn((SP(S)(OR)(OR'))₂, dans laquelle R et R', identique ou différent, représente indépendamment un groupe alkyle, de préférence un groupe alkyle comprenant de 1 à 18 atomes de carbone.

Les phosphates d'amine sont également des additifs anti-usure qui peuvent être utilisés dans les compositions lubrifiantes de l'invention. Cependant, les atomes de phosphore apportés par ces additifs peuvent agir comme poison des systèmes catalytiques des automobiles puisqu'ils génèrent des cendres. Il est possible de minimiser ces effets en substituant une partie des phosphates d'amine avec des additifs n'apportant pas de phosphore, tels que par exemple les polysulfides, notamment les oléfines contenant du soufre.

Avantageusement, les compositions lubrifiantes selon l'invention peuvent comprendre de 0,01 à 6% en masse, de préférence de 0,05 à 4% en masse, plus préférentiellement de 0,1 à 2% en masse par rapport au masse total de composition lubrifiante, d'additifs anti-usure et extrême pression.

Avantageusement, les compositions lubrifiantes selon l'invention comprennent de 0,01 à 6% en masse, de préférence de 0,05 à 4% en masse, plus préférentiellement de 0,1 à 2% en masse par rapport au masse total de composition lubrifiante, d'additifs anti-usure (ou composé anti-usure).

Avantageusement, les compositions selon l'invention peuvent comprendre au moins un additif modificateur de friction différents des composés molybdène de l'invention. Les additifs modificateurs de friction peuvent notamment être choisis parmi les composes apportant des éléments métalliques et des composes sans cendres. Parmi les composes apportant des éléments métalliques il peut être fait mention des complexes de métaux de transition tels que Mo, Sb, Sn, Fe, Cu, Zn pour lesquels les ligands peuvent être des composés hydrocarbonés comprenant des atomes d'oxygène, d'azote, de soufre ou de phosphore. Les additifs modificateurs de friction sans cendres sont généralement d'origine organique ou peuvent être choisis parmi les monoester d'acide gras et de polyols, les amines alcoxylées, les amines grasses alcoxylées, les époxydes gras, les borates d'époxydes gras, les amines grasses ou les esters d'acide de glycérol. Selon l'invention, les composes gras comprenant au moins un groupe hydrocarboné comprenant de 10 à 24 atomes de carbone.

Avantageusement la composition lubrifiante selon l'invention peut comprendre de 0,01 à 2% en masse ou de 0,01 à 5% en masse, de préférence de 0,1 à 1,5% en masse ou de 0,1 à 2% en masse par rapport au masse total de la composition lubrifiante, d'additif modificateur de friction différent des composés molybdène selon l'invention. Avantageusement, la composition lubrifiante selon l'invention peut comprendre au moins un additive antioxydant.

Les additifs antioxydant généralement retardant la dégradation de la composition lubrifiante. Cette dégradation s'exprime le plus souvent par la formation de dépôt, par la présence de boues ou par une augmentation de la viscosité de la composition lubrifiante. Les additifs antioxydants agissent généralement comme inhibiteurs radicalaires ou inhibiteurs destructeurs de l'hydroperoxyde. Parmi les antioxydants couramment utilisés on peut citer les antioxydants de type phénolique, les antioxydants de type amine, les antioxydants contenant du soufre et du phosphore. Certains de ces antioxydants, par exemple ceux comprenant du soufre et du phosphore peuvent générer des cendres. Les additifs antioxydants phénoliques peuvent être exempt de cendres ou bien être sous la forme de sels métalliques neutres ou basiques. Les additifs antioxydants peuvent notamment être choisis parmi les phénols stériquement encombrés, des esters de phénols stériquement encombrés, des phénols stériquement encombrés comprenant un pont thioéther, des diphénylamines, des diphénylamines substituées avec au moins un groupe alkyl en C1 à C12, des N,N'-dialkyl-aryl-diamines et leurs mélanges.

De préférence selon l'invention, les phénols stériquement encombrés sont choisis parmi les composés comprenant un groupe phénol pour lequel au moins un des atomes de carbone au voisinage de l'atome de carbone portant la fonction alcool est substitué par au moins un groupe alkyle en C1 à C10, de préférence un groupe alkyle en C1 à C6, de préférence un groupe alkyle en C4, de préférence un groupe ter-butyle.

Les composes amines sont une autre classe d'additifs antioxydants qui peuvent être utilises, optionnellement en combinaison avec des additifs antioxydants phénoliques. Des exemples de composes amines sont les amines aromatiques, par exemple les amines aromatiques de formule NRaRbRc dans laquelle Ra représente un groupe aliphatique ou un groupe aromatique, optionnellement substitué, Rb représente un groupe aromatique, optionnellement substitué, Rc représente un atome d'hydrogène, un groupe alkyle, un groupe aryle group ou un groupe de groupe de formule RdS(O)zRe dans lequel Rd représente un groupe alkylène ou alkenylène, Re représente un groupe alkyle, un groupe alkényle ou un groupe aryle et z représente 0, 1 ou 2.

Les alkyl-phénols contenant du soufre ou leurs sels de métaux alcalins ou alcalino-terreux peuvent aussi être utilisés comme additifs antioxydants.

D'autres classes d'additifs antioxydants sont les composés comprenant du cuivre, par exemple thio- ou dithio-phosphate de cuivre, des sels de cuivre et d'acides carboxylique, des dithiocarbamates, des sulfonates, des phénates, des acétylacétonates de cuivre. Les sels de cuivre I et II, les sels d'acide ou d'anhydride succinique peuvent également être utilisés.

Les compositions lubrifiantes selon l'invention peuvent également comprendre tout type d'antioxydant connu de l'homme du métier.

Avantageusement, la composition lubrifiante comprend au moins un additif antioxydant exempt de cendres.

Egalement avantageusement la composition lubrifiante selon l'invention comprend de 0,1 à 2% en masse par rapport au masse total de la composition, d'au moins un additive antioxydant.

La composition lubrifiante selon l'invention peut également comprendre au moins un additif détergent.

Les additifs détergents permettent généralement de réduire la formation de dépôts à la surface des parties métalliques par dissolution des produits secondaires d'oxydation et de combustion.

Les additifs détergents pouvant être utilisés dans les compositions lubrifiantes selon l'invention sont généralement connus de l'homme du métier. Les additifs détergents peuvent être des composés anioniques comprenant une longue chaîne hydrocarbonée lipophilique et une tête hydrophobe. Le cation associé peut être un cation métallique d'un métal alcalin ou alcalino-terreux.

Les additifs détergents sont de préférence choisis parmi les sels de métaux alcalins ou alcalino-terreux d'acide carboxylique, les sulfonates, les salicylates, les naphténates, ainsi que les sels de phénates. Les métaux alcalins et alcalino-terreux sont de préférence le calcium, le magnésium, le sodium ou le baryum.

Ces sels métalliques comprennent généralement le métal en quantité stœchiométrique ou en excès, c'est-à-dire dans une teneur supérieure à la teneur stœchiométrique. Ceux-ci sont alors des détergents surbasés; l'excès de métal impliquant la nature surbasée de l'additif détergent est généralement sous la forme d'un sel métallique insoluble dans l'huile, par exemple carbonate, hydroxyde, oxalate, acétate, glutamate, de préférence carbonate. Avantageusement, la composition lubrifiante selon l'invention peut comprendre de 0,5 à 8% ou de 2 à 4% en masse d'additif détergents surbasés par rapport au masse total de la composition lubrifiante.

Egalement de manière avantageuse, la composition lubrifiante selon l'invention peut aussi comprendre un additif d'abaissement du point d'écoulement.

En ralentissant la formation de cristaux de paraffine, l'additif d'abaissement du point d'écoulement améliore généralement le comportement à froid de la composition lubrifiante selon l'invention.

Comme exemple d'additif d'abaissement du point d'écoulement on peut mentionner, les alkyles polyméthacrylates, polyacrylates, polyarylamides, polyalkylphénols, polyalkylnaphtalène, les alkyls polystyrènes.

Avantageusement, la composition lubrifiante selon l'invention peut aussi comprendre un agent dispersant.

Les agents dispersants peuvent être choisis parmi les bases de Mannich bases, les succinimides et leurs dérivés.

Egalement de manière avantageuse, la composition lubrifiante selon l'invention peut comprendre de 0,2 à 10% en masse d'agent dispersant par rapport au masse total de composition lubrifiante.

Avantageusement, la composition lubrifiante selon l'invention peut également comprendre au moins un polymère additionnel améliorant l'indice de viscosité. Comme exemple de polymère additionnel améliorant l'indice de viscosité, on peut citer les esters polymériques, homopolymères ou copolymères, hydrogénés ou non, de styrène, de butadiène, et d'isoprène, les polyméthacrylates (PMA). Egalement avantageusement, la composition lubrifiante selon l'invention peut comprendre de 1 à 15% en masse par rapport au masse total de composition lubrifiante, d'additif améliorant l'indice de viscosité.

La composition lubrifiante selon l'invention peut également comprendre au moins un agent épaississant.

La composition lubrifiante selon l'invention peut également comprendre un agent antimousse et un agent démulsifiant.

### La composition lubrifiante

Avantageusement, la composition lubrifiante selon l'invention comprend :
- de 50 % à 99,5 % en masse d'huile de base,
- de 0,1 % à 1,5 % en masse de composé organomolybdène, dinucléaire,
- de 0,2 % à 1,0 % en masse de composé 2,5-dimercapto-1,3,4-thiadiazole alkyl (poly)carboxylate, de formule (IV)
- optionnellement, de 0.1% à 45% en masse d'additifs,
par rapport à la masse totale de la composition de lubrifiant.

Plus avantageusement, la composition lubrifiante selon l'invention comprend :
- de 60 % à 99,5 % en masse d'huile de base,
- de 0,1 % à 1 % en masse de composé organomolybdène, dinucléaire,
- de 0,2 % à 0,9 % en masse de composé 2,5-dimercapto-1,3,4-thiadiazole alkyl (poly)carboxylate, de formule (IV),
- optionnellement, de 0.5% à 40% en masse d'additifs,
par rapport à la masse totale de la composition de lubrifiant.

De préférence, la composition lubrifiante a une teneur en soufre allant de 0,01% à 5% en masse, de préférence 0,1% à 2% en masse, plus préférentiellement de 0,1 % à 0,5% en masse, par rapport à la masse totale de la composition lubrifiante.

### Utilisations

Décrit est également l'utilisation d'un composé 2,5-dimercapto-1,3,4-thiadiazole alkyl (poly)carboxylate pour protéger un composé organomolybdène, par exemple le MoDTC, de sa dégradation, de préférence pour protéger le composé organomolybdène, par exemple le MoDTC, de l'oxydation.

La présente invention concerne également l'utilisation telle que définie dans les revendications annexées d'un composé 2,5-dimercapto-1,3,4-thiadiazole alkyl (poly)carboxylate dans une composition lubrifiante comprenant au moins une huile de base et au moins un composé organomolybdène, par exemple un complexe organique du molybdène avec des ligands dithiocarbamates, pour maintenir les propriétés de *Fuel Eco* de la composition lubrifiante dans le temps.

Décrit est également un procédé de protection de la dégradation, notamment par oxydation, du composé organomolybdène, par exemple le MoDTC, d'une composition lubrifiante comprenant au moins une huile de base et un composé organomolybdène, par exemple du MoDTC, comprenant l'addition, dans ladite composition lubrifiante, d'un composé 2,5-dimercapto-1,3,4-thiadiazole alkyl (poly)carboxylate.

Décrit est également un procédé de maintien dans le temps des propriété *Fuel Eco* d'une composition lubrifiante lubrifiante comprenant au moins une huile de base et un composé organomolybdène, par exemple du MoDTC, comprenant l'addition, dans ladite composition lubrifiante d'un composé 2,5-dimercapto-1,3,4-thiadiazole alkyl (poly)carboxylate.

Les variantes et les modes de réalisations détaillés ci-dessous pour le composé organomolybdène dinucléaire et pour le composé 2,5-dimercapto-1,3,4-thiadiazole alkyl (poly)carboxylate de formule (IV) s'appliquent également aux différentes utilisations définies ci-dessus,

Le maintien des propriétés *Fuel Eco* d'une composition lubrifiante peut typiquement être évalué par détermination de l'évolution du coefficient de frottement de la composition au cours du fonctionnement d'un moteur lubrifié avec la composition à tester.

Au cours du fonctionnement du moteur et à intervalles de temps régulier, un échantillon de la composition lubrifiante est prélevé.

La mesure du coefficient de frottement de la composition est ensuite réalisée selon toute méthode connue de l'homme du métier. Elle peut par exemple être réalisée au moyen d'un tribomètre alternatif bille-plan. Il est entendu que plus le coefficient de frottement est bas au cours du temps, plus les effets sur les propriétés *fuel eco* de la composition lubrifiante sont maintenues dans le temps.

Ainsi, et de manière particulièrement avantageuse, la mise en oeuvre d'un composé 2,5-dimercapto-1,3,4-thiadiazole alkyl (poly)carboxylate de formule (IV) combinée avec un composé organomolybdène dinucléaire, permet :
- la prolongation dans le temps des propriétés du composé organomolybdène, par exemple du MoDTC, en particulier comme agent de lubrification, de préférence comme modificateur de frottement ;
- le maintien dans le temps des propriétés *Fuel Eco* d'une composition lubrifiante comprenant au moins une huile de base et un composé organomolybdène, par exemple du MoDTC ; et/ou
- le maintien dans le temps de l'économie de carburant.

Les caractéristiques particulières, avantageuses ou préférées de l'utilisation combinée selon l'invention définissent des combinaisons particulières, avantageuses ou préférées utilisables selon l'invention.

La figure 1 représente l'évolution du coefficient de frottement d'une composition selon l'invention et d'une composition de référence en fonction du temps de fonctionnement du moteur.

### Exemples:

Les compositions détaillées ci-après ont été préparées à partir des composés suivants :
- huile de base : huile de base formulée de grade 0W-12.

Cette huile de base comprend :
- 81,7 % en masse d'huile de base,
- 17,8 % en masse d'additifs usuels (4,4% additif améliorant l'indice de viscosité, 0,5% additif oxydant, 0,20% additif permettant d'abaisser le point d'écoulement et 12,7% d'un paquet d'additifs), et
- 0,05% en masse de molybdène dithiocarbarmate (noté ci-après MoDTC),
   par rapport à la masse totale de l'huile de base.
- le composé 2,5-dimercapto-1,3,4-thiadiazole alkyl polycarboxylate : composé de formule (V) défini ci-dessus, noté ci-après **Thiadiazole.**

### Exemple 1 : Préparations des compositions

Les compositions C0 et C1 sont préparés par mélanges des différents constituants selon les teneurs indiquées dans le tableau 2 ci-dessous.

La composition C0 est une composition de référence (huile de base non-additivée).

La composition C1 est une composition selon l'invention.

**Tableau 2**

| | **C0** | **C1** |
|---|---|---|
| **Huile de base** (% en masse) | 100 | 99,5 |
| dont **Organomolybdène** (% en masse) | 0,05 | 0,05 |
| **Thiadiazole** (% en masse) | - | 0,5 |

### Exemple 2 : Essais moteurs

Les coefficients de frottement des compositions lubrifiantes C0 et C1 sont mesurées dans des conditions d'essai moteur selon la méthode suivante.

Chaque composition lubrifiante (10 Kg) est évaluée lors d'un essai de propreté d'un moteur essence turbo-compressé. Le moteur a une cylindrée de 1,6 L pour 4 cylindres. Sa puissance est de 115 kW. La durée de cycle de l'essai est de 30 heures en alternant régime de ralenti (entre 500 et 750 tours/minutes) et régime de circulation sévérisé (entre 2500 et 5800 tours/min). La température de la composition lubrifiante est comprise entre 50 et 150 °C et la température de l'eau du système de refroidissement est comprise entre 50 et 97 °C. Aucune vidange, ni aucun appoint de composition lubrifiante ne sont effectués durant l'essai. On utilise du carburant E10.

Au cours de l'essai, à T= 0h, 48h, 72h, 96h, 120h, 144h et 168h, un échantillon de 2-3 mL de la composition lubrifiante est prélevé et le coefficient de frottement de cette composition est mesuré au moyen d'un tribomètre avec un contact bille trois plans rotatif présentant les caractéristiques suivantes :
- diamètre des billes : 5 mm,
- température : 100°C,
- fréquence : 5 Hz,
- pression maximale de contact : 700 MPa,
- longueur de trace : 5 mm
- durée : 1h.

Les résultats obtenus sont regroupés dans le tableau 3 ci-dessous mais également représentés sur la figure 1.

**Tableau 3**

| Temps de prélèvement (T)\ Coefficient de frottement | **C0** | **C1** |
|---|---|---|
| **T 0h** | 0,035 | 0,043 |
| **T 48h** | 0,035 | - |
| **T 72h** | 0,131 | 0,035 |
| **T 96h** | 0,136 | 0,044 |
| **T 120h** | - | 0,086 |
| **T 144h** | - | 0,126 |
| **T 168h** | 0,134 | - |

Ces résultats (Tableau 3) ainsi que les courbe de la figure 1 montrent que l'utilisation d'un composé 2,5-dimercapto-1 ,3,4-thiadiazole alkyl (poly)carboxylate lorsqu'il est présent dans une composition lubrifiante comprenant un composé organomolybdène permet de conserver un coefficient de frottement bas des compositions lubrifiantes selon l'invention mises en oeuvre lors d'un essai moteur contrairement aux compositions comparatives comprenant un composé organomolybdène seul.

Il est donc démontré au moyen d'essai moteur simulant les conditions réelles de mises en oeuvre du lubrifiant dans un moteur que l'utilisation d'un composé 2,5-dimercapto-1,3,4-thiadiazole alkyl (poly)carboxylate dans une composition comprenant un composé organomolybdène, tel que le MoDTC, permet de protéger au cours du temps le composé organomolybdène de l'oxydation et par conséquent, permet d'obtenir un coefficient de frottement bas pour la composition lubrifiante dans le temps. Il est entendu que plus le coefficient de frottement est bas au cours du temps, plus les effets sur les propriétés *fuel eco* de la composition lubrifiante sont maintenues dans le temps.

## Revendications

1. Composition d'additifs pour huile lubrifiante comprenant :
- au moins un composé organomolybdène dinucléaire, et
- au moins un composé 2,5-dimercapto-1,3,4-thiadiazole alkyl (poly)carboxylate choisi parmi les composés de formule (IV) suivante :
dans laquelle R' représente un groupement alkyle en C₁-C₃₄ substitué par au moins un groupement carboxylate d'alkyle en C₁-C₃₄,
le ratio massique entre le composé organomolybdène et le composé 2,5-dimercapto-1,3,4-thiadiazole alkyl (poly)carboxylate allant de 1 :10 à 10 :1.

2. Composition d'additifs selon la revendication 1, dans laquelle le composé organomolybdène est choisi parmi les dithiocarbamates de molybdène.

3. Composition d'additifs selon la revendication 1, dans laquelle
R' représente un groupement alkyle en C₁-C₃₄ substitué par au moins deux groupements carboxylate d'alkyle en C₁-C₃₄.

4. Composition d'additifs selon l'une quelconque des revendications 1 à 3, dans laquelle le groupement R' est un groupement alkyle en C₁-C₃₀, de préférence en C₁-C₂₀, plus préférentiellement en C₁-C₁₀, typiquement en C₁-C₅, par exemple est un groupement éthyle.

5. Composition d'additifs selon l'une quelconque des revendications précédentes, dans laquelle le ou les groupement(s) carboxylate d'alkyle sont choisi, de manière indépendante, parmi les groupements carboxylate d'alkyle en C₁-C₃₀, de préférence en C₁-C₂₀, plus préférentiellement en C₁-C₁₀, par exemple est un groupement 2-éthylhexyl.

6. Composition d'additifs selon l'une quelconque des revendications précédentes, dans laquelle le composé 2,5-dimercapto-1,3,4-thiadiazole alkyl (poly)carboxylate répond à la formule (V) suivante :

7. Composition d'additifs selon l'une quelconque des revendications 1 à 4, dans laquelle le ratio massique entre le composé organomolybdène et le composé 2,5-dimercapto-1,3,4-thiadiazole alkyl (poly)carboxylate va de 1 :5 à 5 :1.

8. Composition lubrifiante comprenant :
- au moins une huile de base, et
- au moins une composition d'additifs telle que définie à l'une quelconque des revendications précédentes,
ladite composition comprenant de 0,2% à 1,0% en masse de composé 2,5-dimercapto-1,3,4-thiadiazole, alkyl (poly)carboxylate, par rapport à la masse totale de la composition lubrifiante.

9. Composition lubrifiante selon la revendication 8, comprenant de 50% à 99 ,5% en masse d'huile de base, par rapport à la masse totale de la composition lubrifiante.

10. Composition lubrifiante selon l'une quelconque des revendications 8 et 9, dans laquelle la teneur en élément molybdène va de 50 à 1 500 ppm en masse, de préférence de 100 à 1 000 ppm en masse, par rapport à la masse totale de la composition lubrifiante.

11. Composition lubrifiante selon l'une quelconque des revendications 8 à 10, comprenant de 0,2% à 0,9% en masse de composé 2,5-dimercapto-1,3,4-thiadiazole, alkyl (poly)carboxylate, par exemple 0,5% en masse, par rapport à la masse totale de la composition lubrifiante.

12. Composition lubrifiante selon l'une quelconque des revendications 8 à 11, présentant une teneur en soufre allant de 0,01 % à 5% en masse, de préférence de 0,1 % à 2% en masse, plus préférentiellement de 0,1% à 0,5% en masse, par rapport à la masse totale de la composition.

13. Utilisation d'un composé 2,5-dimercapto-1,3,4-thiadiazole alkyl (poly)carboxylate choisi parmi les composés de formule (IV) suivante :
dans laquelle R' représente un groupement alkyle en C₁-C₃₄ substitué par au moins un groupement carboxylate d'alkyle en C₁-C₃₄,
dans une composition lubrifiante comprenant au moins une huile de base et au moins un composé organomolybdène dinucléaire, le ratio massique entre le composé organomolybdène et le composé 2,5-dimercapto-1,3,4-thiadiazole alkyl (poly)carboxylate allant de 1 :10 à 10 :1.

14. Utilisation selon la revendication 13, pour maintenir les économies de carburant dans le temps d'un moteur à combustion interne.

## Patentansprüche

1. Additivzusammensetzung für Schmieröl, umfassend:
- mindestens eine dinukleäre Organomolybdänverbindung, und
- mindestens eine 2,5-Dimercapto-1,3,4-thiadiazolalkyl(poly)carboxylat-Verbindung, ausgewählt aus den Verbindungen folgender Formel (IV):
worin R' eine C₁-C₃₄-Alkylgruppierung darstellt, substituiert mit mindestens einer C₁-C₃₄-Alkylcarboxylatgruppierung,
wobei das Gewichtsverhältnis zwischen der Organomolybdänverbindung und der 2,5-Dimercapto-1,3,4-thiadiazolalkyl(poly)carboxylat-Verbindung von 1:10 bis 10:1 reicht.

2. Additivzusammensetzung nach Anspruch 1, wobei die Organomolybdänverbindung ausgewählt ist aus Molybdändithiocarbamaten.

3. Additivzusammensetzung nach Anspruch 1, wobei R' eine C₁-C₃₄-Alkylgruppierung ist, substituiert mit mindestens zwei C₁-C₃₄-Alkylcarboxylatgruppierungen.

4. Additivzusammensetzung nach einem der Ansprüche 1 bis 3, wobei die Gruppierung R' eine C₁-C₃₀-, vorzugsweise C₁-C₂₀-, bevorzugter eine C₁-C₁₀-, normalerweise eine C₁-C₅-Alkylgruppierung ist, beispielsweise eine Ethylgruppierung ist.

5. Additivzusammensetzung nach einem der vorherigen Ansprüche, wobei die Alkylcarboxylatgruppierung(en) unabhängig ausgewählt sind aus C₁-C₃₀-, vorzugsweise C₁-C₂₀-, bevorzugter C₁-C₁₀-Alkylcarboxylatgruppierungen, beispielsweise eine 2-Ethylhexylgruppe ist.

6. Additivzusammensetzung nach einem der vorherigen Ansprüche, wobei die 2,5-Dimercapto-1,3,4-thiadiazolalkyl(poly)carboxylat-Verbindung der folgenden Formel (V) entspricht:

7. Additivzusammensetzung nach einem der Ansprüche 1 bis 4, wobei das Gewichtsverhältnis zwischen der Organomolybdänverbindung und der 2,5-Dimercapto-1,3,4-thiadiazolalkyl(poly)carboxylat-Verbindung von 1:5 bis 5:1 reicht.

8. Schmiermittelzusammensetzung, umfassend:
- mindestens ein Basisöl, und
- mindestens eine Additivzusammensetzung, wie definiert in einem der vorherigen Ansprüche,
die Zusammensetzung umfassend 0,2 % bis 1,0 % nach Gewicht der Verbindung 2,5-Dimercapto-1,3,4-thiadiazolalkyl(poly)carboxylat, bezogen auf das Gesamtgewicht der Schmiermittelzusammensetzung.

9. Schmiermittelzusammensetzung nach Anspruch 8, umfassend 50 bis 99,5 % nach Gewicht Basisöl, bezogen auf das Gesamtgewicht der Schmiermittelzusammensetzung.

10. Schmiermittelzusammensetzung nach einem der Ansprüche 8 und 9, wobei der Gehalt an Molybdänelement von 50 bis 1500 ppm nach Gewicht, vorzugsweise von 100 bis 1000 ppm nach Gewicht, bezogen auf das Gesamtgewicht der Schmiermittelzusammensetzung, reicht.

11. Schmiermittelzusammensetzung nach einem der Ansprüche 8 bis 10, umfassend 0,2 % bis 0,9 % nach Gewicht der Verbindung 2,5-Dimercapto-1,3,4-thiadiazolalkyl(poly)carboxylat, beispielsweise 0,5 nach Gewicht, bezogen auf das Gesamtgewicht der Schmiermittelzusammensetzung.

12. Schmiermittelzusammensetzung nach einem der Ansprüche 8 bis 11, die einen Schwefelgehalt von 0,01 % bis 5 % nach Gewicht, vorzugsweise 0,1 Gewichts-% bis 2 % nach Gewicht, bevorzugter 0,1 % bis 0,5 % nach Gewicht, bezogen auf das Gesamtgewicht der Zusammensetzung, aufweist.

13. Verwendung einer 2,5-Dimercapto-1,3,4-thiadiazolalkyl(poly)carboxylat-Verbindung, ausgewählt aus den Verbindungen folgender Formel (IV): wobei R' eine C₁-C₃₄-Alkylgruppierung darstellt, substituiert mit mindestens einer C₁-C₃₄-Alkylcarboxylatgruppierung, in einer Schmiermittelzusammensetzung, umfassend mindestens ein Basisöl und mindestens eine dinukleäre Organomolybdänverbindung, wobei das Gewichtsverhältnis zwischen der Organomolybdänverbindung und der 2,5-Dimercapto-1,3,4-thiadiazolalkyl(poly)carboxylat-Verbindung von 1:10 bis 10:1 reicht.

14. Verwendung nach Anspruch 13, um die Kraftstoffeinsparungen eines Verbrennungsmotors im Lauf der Zeit aufrechtzuerhalten.

## Claims

1. A additive composition for lubricating oil comprising:
- at least one dinuclear organomolybdenum compound, and
- at least one 2,5-dimercapto-1,3,4-thiadiazole alkyl (poly)carboxylate compound selected from compounds of the following formula (IV):
wherein R' is a C₁-C₃₄ alkyl moiety substituted with at least one C₁-C₃₄ alkyl carboxylate moiety,
the weight ratio between the organomolybdenum compound and the 2,5-dimercapto-1,3,4-thiadiazole alkyl (poly)carboxylate compound ranges from 1:10 to 10:1.

2. The additive composition of claim 1, wherein the organomolybdenum compound is selected from the molybdenum dithiocarbamates.

3. The additive composition of claim 1, wherein R' is a C₁-C₃₄ alkyl moiety substituted with two C₁-C₃₄ alkyl carboxylate moieties.

4. The additive composition according to any one of claims 1 to 3, wherein the moiety R' is a C₁-C₃₀, preferably C₁-C₂₀, more preferably C₁-C₁₀, typically a C₁-C₅, alkyl moiety, for example is an ethyl moiety.

5. The additive composition according to any one of the preceding claims, wherein the alkyl carboxylate moiety(-ies) are independently chosen from C₁-C₃₀, preferably C₁-C₂₀, more preferably C₁-C₁₀, alkyl carboxylate moieties, for example a 2-ethylhexyl moiety.

6. The additive composition according to any of the preceding claims, wherein the 2,5-dimercapto-1,3,4-thiadiazole alkyl (poly)carboxylate compound has the following formula (V):

7. The additive composition according to any one of claims 1 to 4, wherein the weight ratio between the organomolybdenum compound and the 2,5-dimercapto-1,3,4-thiadiazole alkyl (poly)carboxylate compound ranges from 1:5 to 5:1.

8. A lubricant composition comprising:
- at least one base oil; and
- at least one additive composition as defined in any of the preceding claims,
said composition comprising from 0.2% to 1.0% by weight of 2,5-dimercapto-1,3,4-thiadiazole alkyl (poly)carboxylate compound relative to the total weight of the lubricant composition.

9. The lubricant composition according to claim 8, comprising from 50% to 99.5% by weight of base oil relative to the total weight of the lubricant composition.

10. The lubricant composition according to any one of claims 8 and 9, wherein the content of elemental molybdenum ranges from 50 to 1,500 ppm by weight, preferably from 100 to 1,000 ppm by weight, compared to the total weight of the lubricant composition.

11. The lubricant composition according to any one of claims 8 to 10, comprising from 0.2% to 0.9% by weight of 2,5-dimercapto-1,3,4-thiadiazole alkyl (poly)carboxylate compound, for example 0.5% by weight, compared to the total weight of the lubricant composition.

12. The lubricant composition according to any one of claims 8 to 11, having a sulphur content ranging from 0.01% to 5% by weight, preferably from 0.1 % to 2% by weight, more preferably from 0.1% to 0.5% by weight, compared to the total weight of the composition.

13. The use of a 2,5-dimercapto-1,3,4-thiadiazole alkyl (poly)carboxylate compound selected from compounds of the following formula (IV): wherein R' is a C₁-C₃₄ alkyl moiety substituted with at least one C₁-C₃₄ alkyl carboxylate moiety,
in a lubricant composition comprising at least one base oil and at least one dinuclear organomolybdenum compound,
the weight ratio between the organomolybdenum compound and the 2,5-dimercapto-1,3,4-thiadiazole alkyl (poly)carboxylate compound ranges from 1:10 to 10:1.

14. The use according to claim 13, for maintaining the fuel economy over time of an internal combustion engine.
